# EUROPÄISCHE PATENTSCHRIFT

(11) **EP 0 182 386 B1**
(45) Veröffentlichungstag und Bekanntmachung des Hinweises auf die Patenterteilung: **24.10.1990**
(21) Anmeldenummer: 85114864.3
(22) Anmeldetag: 30.01.1984
(51) Int. Cl.: H01H 1/02

(54) **Verfahren zur Herstellung von Kontaktstücken aus diesem Werkstoff**
Method of producing contact parts
Procédé de fabrication de pièces de contact

(30) Priorität: 10.02.1983 DE 3304637
(43) Veröffentlichungstag der Anmeldung: 28.05.1986
(62) Teilanmeldung aus: 84100927.7
(73) Patentinhaber: SIEMENS AKTIENGESELLSCHAFT, 80333 München (DE)
(72) Erfinder: Schreiner, Horst, Prof. Dr., D-8500 Nürnberg (DE); Rothkegel, Bernhard, D-8500 Nürnberg (DE)

(56) Entgegenhaltungen:
- EP-A- 0 056 857
- EP-A- 0 080 641
- DE-A- 2 754 335
- FR-A- 2 433 054
- GB-A- 2 055 398

## Beschreibung

Verfahren zur Herstellung von Kontaktstücken für Niederspannungsschaltgeräte der Energietechnik.

Die Erfindung bezieht sich auf ein Verfahren zur Herstellung von Kontaktstücken für Niederspannungsschaltgeräte der Energietechnik aus einem Werkstoff der Konstitution AgSn0₂Bi₂03CuO.

Für Niederspannungsschaltgeräte der Energietechnik, z.B. in Schützen oder Selbstschaltern, haben sich in der Vergangenheit Kontaktwerkstoffe auf der Basis von AgCdO mit Cd0 als Hauptwirkkomponente als besonders vorteilhaft erwiesen. Diese Kontaktwerkstoffe zeigen einen kleinen Abbrand im Lichtbogen, eine kleine Schweißkraft und eine niedrige Erwärmung bei Dauerstromführung.

Beim Schalten kann aus Schaltgeräten, bei denen die Kontaktstücke aus AgCdO-Kontaktwerkstoffen bestehen, über den Abbrand Cd0 in die Umwelt gelangen. Da Cd0 inzwischen als toxisch eingestuft ist, wird angestrebt, dieses in Kontaktwerkstoffen durch andere Hauptmetalloxidzusätze, wie Sn0₂, ZnO, In₂0₃, Cu0 usw., zu ersetzen. Kontaktwerkstoffe aus AgSn0₂ ohne weitere Metalloxidzusätze konnten nicht alle Forderungen an die Kontakteigenschaften erfüllen. Es sind daher AgSn0₂-Kontaktwerkstoffe mit weiteren Wirkkomponenten wie insbesondere ln₂0₃ und/oder Bi₂0₃ vorgeschlagen worden. Aus der GB-A-20 55 398 ist ein Kontaktwerkstoff bekannt, der durch Oxidation eines plattierten Silberlegierungsbleches mit 3 bis 15 Gew.-% Zinn, 0,01 bis 1 Gew.-% Wismut und 0,1 bis 8,5 Gew.- % Cu hergestellt ist. Damit ergibt sich also ein Werkstoff der Konstitution AgSn0₂Bi₂0₃CuO. Daneben ist aus der DE-A-27 54 335 ein Kontaktwerkstoff auf Silber-Metalloxidbasis bekannt, bei dem 1,5 bis 6 Gew.-% Wismutoxid und 0,1 bis 6 Gew.-% Zinnoxid, bezogen auf die Gesamtoxidmenge, vorhanden sein sollen. Zusätzlich kann auch Kupferoxid oder Zinkoxid vorhanden sein, wobei aber immer Wismutoxid und Zinnoxid dominieren und in der gleichen Größenordnung liegen.

Der Erfindung liegt die Aufgabe zugrunde, ein Verfahren anzugeben, mit dem die Fertigung von Kontaktstücken aus AgSn0₂Bi₂0₃CuO-Werkstoffen wirtschaftlich erfolgen kann.

Gemäß der Erfindung wird die Aufgabe durch folgende Verfahrensschritte gelöst:
a) Aus einer AgSnBiCu-Legierung vorgegebener Zusammensetzung wird durch Druckverdüsen mit Wasser ein Legierungspulver hergestellt,
b) nach dem Trocknen ein Pulveranteil < 200 µm abgesiebt und
c) an Luft zwischen 500 und 800_{°}C inneroxidiert, so daß ein Verbundpulver aus AgSn0₂Bi₂0₃Cu0 entsteht,
d) aus dem Verbundpulver werden durch Pressen in einer Matrize mit 600 MPa Kontaktstücke hergestellt,
e) die Kontaktstücke werden bei ca. 800_{°}C während einer Stunde gesintert,
f) durch Warmnachpressen bei ca. 650_{°}C mit 800 MPa werden die Kontaktstücke weiterverdichtet.

Dem Verfahrensschritt f) des erfindungsgemäßen Verfahrens schließt sich vorzugsweise eine weitere Sinterung bei ca. 850_{°}C während einer Stunde und eine Kaltverdichtung an.

Bei der Erfindung werden also die Kontaktstücke pulvermetallurgisch über ein inneroxidiertes Legierungspulver hergestellt.

Eine solche Fertigung ist wesentlich wirtschaftlicher als die Oxidation plattierter Legierungsbleche.

Anhand eines Ausführungsbeispiels wird das erfindungsgemäße Verfahren zum Herstellen eines Kontaktstückes im einzelnen näher erläutert.

BeisDiel: Herstellen eines Sinterkontaktwerkstoffes aus AgSnO₂Bi₂OaCuO und des Kontaktstückes.

Aus 90,15 %-Massengehalt Feinsilberkömern, 8,05 %-Massengehalt Zinnkörnern, 0,90 %-Massengehalt metallischem Wismut als Bruchstücke und 0,90 %-Massengehalt Kupfer in Form von Stangen wird eine Legierung aus AgSnBiCu der angegebenen Zussammensetzung erschmolzen. Durch Druckverdüsen mit Wasser wird daraus ein gleich zusammengesetztes Legierungspulver hergestellt. Nach dem Trocknen wird der Pulveranteil kleiner 200 µm abgesiebt. Dieser Anteil wird an Luft zwischen 500 und 800 _{°}C inneroxdiert, wonach ein Verbundpulver aus AgSn0₂Bi₂03CuO der Zusammensetzung 87,95 %-Massengehalt Ag, 9,97 %-Massengehalt Sn0₂, 0,98 %-Massengehalt Bi₂0s und 1,10 %-Massengehalt Cu0 erhalten wird.

Aus dem Verbundpulver können durch Pressen in einer Matrize mit 600 MPa Kontaktstücke hergestellt werden. Für die sichere Verbindungstechnik durch Hartlöten ist es zweckmäßig beim Pressen des Verbundpulvers eine zweite Schicht aus Reinsilberpulver mit der Kontaktschicht gemeinsam zu verpressen. Die Sinterung der Kontaktstücke erfolgt bei 850 _{°}C während einer Stunde an Luft. Durch Warmnachpressen bei 650 _{°}C mit 800 MPa werden die Kontaktstücke verdichtet. Eine weitere Verdichtung und Verfestigung ist durch eine zweite Sinterung bei 850 _{°}C während einer Stunde an Luft und eine darauf folgende weitere Kaltverdichtung zu erreichen.

Die Kontakteigenschaften solcher Kontaktstücke wurden auf einem Prüfschalter gemessen. Die Abbrandwerte lagen gegenüber einer stranggepreßten AgSn0₂-Qualität mit gleichem Oxidanteil um etwa 25 % besser. In den Schweißkraftwerten wurden 50 % niedrigerer Fs_{99,9}-Werte und im Kontaktwiderstand 10 % niedrigere Werte erreicht. Das Gefüge des Kontaktwerkstoffes ist sehr fein und gleichmäßig.

## Patentansprüche

1. Verfahren zur Herstellung von Kontaktstücken für Niederspannungsschaltgeräte der Energietechnik aus einem Werkstoff der Konstitution AgSn0₂Bi_{z}0₃CuO, gekennzeichnet durch folgende Verfahrensschritte:
a) aus einer AgSnBiCu-Legierung vorgegebener Zusammensetzung wird durch Druckverdüsen mit Wasser ein Legierungspulver hergestellt,
b) nach dem Trocknen wird der Pulveranteil < 200 µm abgesiebt und
c) an Luft zwischen 500 und 800_{°}C inneroxidiert, so daß ein Verbundpulver aus AgSnO₂Bi₂O₃-Cu0 entsteht,
d) aus dem Verbundpulver werden durch Pressen in einer Matrize mit 600 MPa Kontaktstücke hergestellt,
e) die Kontaktstücke werden bei ca. 850_{°}C während einer Stunde gesintert,
f) durch Warmnachpressen bei ca. 650_{°}C mit 800 MPa werden die Kontaktstücke weiter verdichtet.

2. Verfahren nach Anspruch 1, dadurch gekennzeichnet, daß sich Verfahrensschritt f) eine weitere Sinterung bei ca. 850_{°}C während einer Stunde und eine Kaltverdichtung anschließen.

3. Verfahren nach Anspruch 1 zur Herstellung von Kontaktstücken aus einem Werkstoff mit einem Ag-Massengehalt von 87,95 %, einem Sn0₂-Massengehalt von 9,97 %, einem Bi₂0₃-Massengehalt von 0,98 % und einem CuO-Massengehalt von 1,1 %, dadurch gekennzeichnet, daß für Verfahrensschritt a) eine AgSnBiCu-Legierung aus 90,15 % Ag, 8,05 % Sn, 0,9 % Bi und 0,9 % Cu verwendet wird.

## Claims

1. Method for producing contact parts for low voltage switchgear in power engineering from a material of the constitution AgSnO₂Bi₂O₃CuO, characterized by the following procedural steps:
a) an alloy powder is produced from an AgSnBiCu-alloy of specified composition by pressure atomizing with water,
b) after drying, the powder portion < 200 µm is sieved and
c) is internally oxidized in air between 500 and 800°C so that a composite powder of Ag-SnO₂Bi₂O₃CuO is obtained,
d) contact parts are produced from the composite powder by pressing in a die with 600 MPa,
e) the contact parts are sintered at about 850°C for one hour,
f) the contact parts are further compressed by hot re-pressing at about 650_{°}C with 800 MPa.

2. Method according to claim 1, characterized in that a further sintering at about 850_{°}C for one hour and a cold compression follow procedural step f).

3. Method according to claim 1 to produce contact parts from a material with an Ag mass content of 87.95 %, an Sn0₂ mass content of 9.97 %, a Bi₂0₃ mass content of 0.98 % and a CuO mass content of 1.1 %, characterized in that for procedural step a) an AgSnBiCu-alloy of 90.15 % Ag, 8.05 % Sn, 0.9 % Bi and 0.9 % Cu is used.

## Revendications

1. Procédé de fabrication de pièces de contact pour des appareils de coupure basse tension dans la technique des courants forts, en un matériau ayant la constitution AgSnO₂Bi₂O₃CuO, caractérisé par les stades procédés suivants :
a) à partir d'un alliage d'AgSnBiCu ayant la composition prescrite, on prépare, par désintégration à l'eau sous pression, une poudre d'alliage,
b) après le séchage, on tamise la fraction de poudre inférieure à 200 µm, et
c) on l'oxyde intimement à l'air entre 500 et 800_{°}C, de manière à obtenir une poudre composite en AgSn0₂Bi₂0₃CuO,
d) on fabrique des pièces de contact à partir de la poudre composite, par compression dans une matrice à 600 MPa,
e) on fritte les pièces de contact à environ 850_{°}C, pendant une heure,
f) on densifie davantage les pièces de contact par post-compression à chaud à 650_{°}C environ, sous 800 MPa.

2. Procédé suivant la revendication 1, caractérisé en ce qu'au stade de procédé f) fait suite un autre frittage à 850_{°}C environ, pendant une heure et une densification à froid.

3. Procédé suivant la revendication 1, de fabrication de pièces de contact en un matériau ayant une teneur pondérale en Ag de 87,95 %, une teneur pondérale en Sn0₂ de 9,97 %, une teneur pondérale en Bi₂0₃ de 0,98 % et une teneur pondérale en CuO de 1,1 %, caractérisé en ce qu'il consiste à utiliser, pour le stade de procédé a), un alliage d'AgSnBiCu constitué de 90,15 % d'Ag, de 8,05 % de Sn, de 0,9 % de Bi et de 0,9 % de Cu.
